# EUROPÄISCHE PATENTSCHRIFT

(11) **EP 2 213 718 B1**
(45) Veröffentlichungstag und Bekanntmachung des Hinweises auf die Patenterteilung: **09.01.2013**
(21) Anmeldenummer: 09013738.1
(22) Anmeldetag: 02.11.2009
(51) Int. Cl.: C11D 17/00, E03D 9/02

(54) **Beschichteter Reinigungsmittelformkörper**
Coated shaped solid cleaning composition
Corps moulé détergent enrobé

(30) Priorität: 17.11.2008 DE 102008057739
(43) Veröffentlichungstag der Anmeldung: 04.08.2010
(73) Patentinhaber: Buck-Chemie GmbH, 71083 Herrenberg (DE)
(72) Erfinder: Leipold, Joachim, 72760 Reutlingen (DE); Fritz, Matthias, 72810 Gomaringen (DE); Jaeschke, Edgar, 70794 Filderstadt (DE)
(74) Vertreter: Mammel, Ulrike

(56) Entgegenhaltungen:
- WO-A2-02/090475
- GB-A- 191 504 710
- US-A- 3 856 932
- US-A1- 2004 077 513

## Beschreibung

Die vorliegende Erfindung betrifft einen Reinigungsmittelformkörper mit einer Beschichtung für den Sanitärbereich, und das Verfahren seiner Herstellung.

Zur Reinigung von Toiletten werden einerseits Reinigungsmittelformkörper als Rimblocks, die am Toilettenrand in einem Körbchen befestigt werden und sich beim Überspülen mit Wasser nach und nach auflösen, eingesetzt.

Andererseits sind sogenannte In-Tank-Produkte bekannt, Reinigungsmittel, die im Wasserkasten der Toilette positioniert werden und einen Teil der Wirkstoffe an das in dem Spülkasten befindliche Wasser abgeben, so dass das Spülwasser bei jedem Spülvorgang durch das Reinigungsmittel angereichert ist.

Um dem Verbraucher optisch zu signalisieren, dass das Spülwasser aus dem Wasserkasten Reinigungsmittel enthält, sind diese In-Tank-Reinigungsmittel häufig angefärbt, insbesondere mit blauer Farbe, weshalb sie auch als "Blauspüler" bezeichnet werden.

Weiterhin gibt es In-Tank-Produkte, durch die das Spülwasser aus dem Wassertank ebenfalls angereichert wird, die jedoch nicht in dem Wasser in dem Behälter positioniert sind, sondern in dem Leitungssystem zwischen dem eigentlichen Wasseraufnahmebehälter und dem Auslass aus dem Wasserkasten. Auf diese Weise wird das Reinigungsmittel ebenfalls wie bei einem Rimblock nur während des Spülens vom Wasserstrom umspült und ist ansonsten trocken. Das Mittel befindet sich jedoch wie bei einem herkömmlichen "In-Tank-Produkt" am/im Wasserkasten, jedoch nicht im Wasser.

Wasserkästen für Toiletten, die eine "trockene" Lagerung der Reinigungsmittel und ein Überspülen des Mittels mit Spülwasser nur beim Spülvorgang vorsehen, sind beispielsweise von der Firma Ifö bekannt. Bei diesen Wasserkästen werden die in Form eines langen Zylinders geformten Reinigungsmittel in spezielle rohrförmige Behältnisse eingefüllt, in denen sie dann vom Spülwasserstrom umspült werden.

Die bekannten Reinigungsmittelformkörper werden im Allgemeinen eingepackt in wasserlöslichen Folien in Verkehr gebracht. Die Reinigungsmittelformkörper werden in der in die wasserlöslichen Folien eingewickelten Form in die Körbchen oder sonstigen Behältnisse eingefüllt. Durch die Folierung wird vermieden, dass Reinigungsmittelreste an den Händen des Verbrauchers haften und die Hände des Verbrauchers bei Blauspülern nicht blau angefärbt werden.

Weiterhin verhindert die Folie ein "Zerbröseln" des Mittels und trägt zu dessen mechanischer Stabilität bei.

Durch die Umhüllung des Reinigungsmittelformkörpers mit der wasserlöslichen Folie treten jedoch Schwierigkeiten beim Einschieben der Reinigungsmittelformkörper in die jeweiligen Behältnisse wie WC-Körbchen und insbesondere die langen rohrförmigen Reinigungsmittelaufnahmebehälter, die im Wassertank außerhalb des Spülstroms gelagerten sind, auf, da die Folien auf- oder abgerissen werden oder verhaken, wodurch eine weiteres Einschieben des Mittels in den Aufnahmebehälter verhindert wird.

Weiterhin ist bei figürlichen Reinigungsmittelformkörpern, die im Allgemeinen nicht extrudiert, sondern spritzgegossen oder gepresst werden, nachteilig, dass eine die figürliche Form nachbildende Verpackung, beispielsweise in Form von Tierfiguren, in ein entsprechend der Tierfigur komplementär geformtes Aufnahmekörbchen (Schlüssel-Schloss-Prinzip) infolge der die Figur nicht nachbildenden Folie nicht möglich ist.

Ein weiterer Nachteil der bekannten Folie beispielsweise aus PVA ist, dass diese bei der Herstellung und Lagerung feuchtigkeitsempfindlich ist, und bei hoher Luftfeuchtigkeit lässt sich die Folie schlecht verarbeiten. Weiterhin führen die Folien zu Rückständen beim Spülprozess, da sich in der Feuchtigkeit aus der Folie teilweise eine schleimige Masse bildet.

Die wasserlöslichen Folien werden thermisch versiegelt. Da sich die Folien unter Hitzeeinwirkung leicht zersetzen oder chemisch verändern kommt es zu Beeinträchtigungen des Auflöseverhaltens der Folie.

Aus dem Stand der Technik sind weiterhin verschiedene Reinigungsmittelformkörper für Spül- und Waschmaschinen mit wasserlöslichen Beschichtungen bekannt, die den Mitteln eine höhere Oberflächenhärte verleihen. Diese Beschichtungen bestehen beispielsweise aus Polyvinylalkohol, Polyvinylpyrrolidon oder Polyethylenglykol und werden im Allgemeinen aus einer wässrigen Lösung auf den Reinigungsmittelformkörper aufgebracht. Diese Beschichtungen sind leicht wasserlöslich.

Der Auftrag einer solchen bekannten Beschichtung auf die Blauspüler führt jedoch aufgrund der in den Blauspülern vorhandenen stark färbenden blauen Farbstoffe dazu, dass sich beim Auftragen der Beschichtung der Farbstoff aus dem Blauspüler herausgelöst, in die Beschichtung und auf die Oberfläche der Beschichtung wandert, so dass ein solcher beschichteter Blauspüler ebenfalls färbt, die Hände verunreinigt und nicht eingesetzt werden kann.

Das US-Patent 3,856,932 lehrt, zur Desinfektion von Schwimmbäder chlorfreisetzende Tabletten einzusetzen, die in ein wasserundurchlässiges und wasserunlösliches Material eingebettet sind, wobei wenigstens eine verbleibende Fläche der Tablette unbeschichtet ist.

Aus dem US-Patent 4,961,872 ist eine Calciumhypochlorit enthaltende Tablette bekannt, die zum Reinigen der Toilettenschüssel eingesetzt werden kann. Diese Tablette wird durch Kompression eines trockenen Gemisches von Calciumhypochlorit mit einem wasserunlöslichen fein verteilten Harz hergestellt. Falls gewünscht kann diese Tablette weiterhin von einer vorgeformten Hülle aus einem inerten Polymer umgeben sein. Die Hülle wird dabei derart hergestellt, dass sie eine Öffnung aufweist, in die die Tablette dann eingeschoben werden kann.

Aus der US 2004/0077513 A1 sind Kapseln und Tabletten für die Toilettenschüssel mit einer wasserlöslichen und einer wasserunlöslichen Beschichtung bekannt.

Wasser- und Spülmittel mit einer wasserunlöslichen Beschichtung, die abzureiben ist, sind aus der WO 02/090475 A2 bekannt.

Die Aufgabe der vorliegenden Erfindung besteht darin, einen Tenside umfassenden Reinigungsmittelformkörper mit einer Beschichtung bereitzustellen, der eine gute Handhabung des Mittels selbst bei den stark färbenden Blauspülern ermöglicht, Verunreinigungen und Farbflecken an den Händen verhindert, abriebfest ist und eine Einführung des Reinigungsmittelformkörpers selbst bei komplexeren Formen in einem entsprechenden komplementär geformten Aufnahmebehältnis ermöglicht.

Diese Aufgabe wird gelöst, durch die

Verwendung eines Reinigungsmittelformkörpers für den Sanitärbereich, der Tenside umfasst, wobei der Reinigungsmittelformkörper mit einem flüssigen Beschichtungsmaterial, das nicht wasserlösliche Harze als Filmbildner und wenig polare bis unpolare organische Lösemittel umfasst, beschichtet ist
und die nicht wasserlöslichen Harze höher molekulare physikalisch trocknende Filmbildner aus der Gruppe der Cellulosenitrate, Celluloseacetatobutyrate, thermoptastischen Acrylate oder PVC-Mischpolymerisate, jeweils auch in modifizierter Form, der nicht wasserlöslichen Polyesterharze, der Polyurethanharze oder Epoxidharze sind,
wobei sich der Reinigungsmittelformkörper beim Überspülen mit Wasser nach und nach verbraucht und
wobei die Spützahl des beschichteten Reinigungsmittelformkörpers nach dem Aushärten wenigstens das 1,05-fache der Spülzahl des unbeschichteten Relnlgungsmittelformkörpers beträgt und die Spülzahl des unbeschichteten Reinigungsmittelformkörpers bei wenigstens 80 Spülungen liegt. über dem unbeschichteten Reinigungsmittelformkörper wenigstens auf das 1,05-fache erhöht ist.

Durch die Beschichtung des Reinigungsmittelformkörpers mit dem in dem unpolaren Lösemittel gelösten Filmbildner löst das Beschichtungsmaterial die wasserlöslichen Bestandteile, insbesondere den Farbstoff, aus dem Reinigungsmittelformkörper nicht an. Eine Verschmutzung der Hände wird somit verhindert.

Der direkt auf der Oberfläche des Reinigungsmittelformkörpers nach der Aushärtung gebildete Lackfilm bildet eine trockene, durchgängig harte, nicht klebrige, glatte Oberfläche.

Die Beschichtung ist zudem wasserunlöslich. Dies führt zu einer Verlängerung der Standzeiten der beschichteten Reinigungsmittelformkörper im Vergleich zu den unbeschichteten Reinigungsmittelformkörpern, was im Falle der hiesigen stückförmigen Toilettenreinigungsmittel, die sich beim Überspülen mit Wasser erst nach und nach verbrauchen sollen, im Gegensatz zu den Einmal-Tabs für die Spül- oder Waschmaschine einen zusätzlichen Vorteil darstellt.

Unter nicht wasserlöslichen Harzen werden im Rahmen der Erfindung Harze verstanden, die sich nach Applikation und Abtrocknen nicht mehr durch Bespülen mit Wasser bei Raumtemperatur entfernen lassen. Nach dem vollständigen Abtrocknen bilden diese wasserunlöslichen Harze eine weitgehend geschlossene Fläche. Definiert sind die Harze in Anspruch 1.

Wasserunlösliche Harze sind im Rahmen der vorliegenden Erfindung synthetische Polymere, deren Löslichkeit in Wasser bei 20 °C kleiner als 0,5 Gew.%, vorzugsweise kleiner als 0,1 Gew.% und besonders bevorzugt kleiner als 0,05 Gew.% in Bezug auf das ausgehärtete Harz (als Reinstoff) ist.

Die erfindungsgemäßen Harze sind aus monomeren Strukturen oder substituierten Strukturen des nachfolgenden Typus aufgebaut (die entsprechenden Harze sind in Klammern angefügt):
a) Diole mit Oxiranen (Epoxidharze)
b) Polymere aus (Poly)olen mit Dicarbonsäuren (Polyester, auch Alkydharze)
c) Polymere der Acrylsäure mit Alkoholen (Polyacrylate)
d) Ester der Cellulose mit Nitratgruppierungen (Nitrozellulosen)
e) Polyole und Polyisocyanate: (Polyurethane)

Ebenfalls einsetzbar sind Kombinationen dieser Harze untereinander oder in Form von Copolymeren oder Pfropf(co)polymeren. Die sinnvolle Applikation setzt ggf. die Auswahl eines geeigneten Lösemittels für das verwendete Harz voraus. Bei zwei- oder mehrkomponentigen Systemen ist auf Applikationshilfen, die dem Fachmann bekannt sind, auszuweichen (z.B. Sprühgeräte mit separierten Kammern für die unterschiedlichen Komponenten).

Die Trocknung der Beschichtungen kann selbstständig erfolgen (Verdunsten des Lösemittels und damit verbundene Filmbildung durch z.B. Polykondensationsreaktion, Polyaddition etc.). Die Trocknung kann auch durch thermische Verfahren (z.B. thermisch induzierte Polymerisation oder durch Bestrahlung mit UV Licht (Fotolacke) erfolgen).

Die Auflösung des beschichteten Reinigungsmittelformkörpers findet dadurch statt, dass durch Mikroporen Wasser durch die wasserunlösliche Lackschicht eindringt und am wasserlöslichen Reinigungsmittelformkörper eine Quellung stattfindet. Die Quellung führt zu einer Volumenvergrößerung, Bildung von neuen Poren und Haarrissen und dadurch zum sukzessiven Absprengen der Lackschicht. Die Lackschicht selbst löst sich bei diesem Vorgang nicht auf, sondern wird vielmehr in Form von kleinen Partikeln abgesprengt.

In Abhängigkeit von der Beschichtung kann die Spülzahl des beschichteten Reinigungsmittelformkörpers auch wenigstens das 1,10-fache, vorzugsweise wenigstens das 1,15-fache und besonders bevorzugt wenigstens das 1,20-fache der Spülzahl des unbeschichteten Reinigungsmittelformkörpers betragen.

Vorzugsweise werden als Harze höher molekulare physikalisch trocknende Filmbildner wie Cellulosenitrat, Celluloseacetatobutyrat, thermoplastische Acrylate oder PVC-Mischpolymerisate - vorgenannte Harze jeweils auch in modifizierter Form (zum Beispiel mit Phthalsäureestern) - eingesetzt. Diese Harze härten durch Abgabe der Lösemittel aus, ohne bei der Filmbildung eine chemische Veränderung zu durchlaufen (physikalische Härtung). Typisch sind dabei relativ niedere molekulare Massen (20.000 bis 100.000 g/mol) mit geringen Viskositäten der Bindersysteme (fließfähig) sowie niedere Glasübergangstemperaturen, die nach Abtrocknung der Harze zu hochmolekularen Systemen mit hohen Glasübergangstemperaturen führen. Diese Viskositäten sind nicht mehr messbar. Typische Beispiele solcher Lacke sind veraerosolte Lacke für Endverbraucher, die man über Baumärkte beziehen kann.

Ebenfalls können schnell härtende Harze wie Polyurethan- oder Epoxidharzlacke - auch in modifizierter Form - als Filmbildner eingesetzt werden. Letztere kommen wegen ihrer hohen chemischen Reaktivität in der Regel nur in Form von zwei Komponenten zum Einsatz.

Auch ist es möglich, nicht wasserlösliche Polyesterharze und insbesondere Alkydharze einzusetzen, insbesondere lang- oder mittelölige Alkydharze. Der Einsatz von modifizierten Alkydharzen, z.B. styrolmodifiziert, acryliert etc., ist ebenfalls möglich.

Die nicht wasserlöslichen Harze aus der Gruppe der Acrylate sind vorzugsweise Acrylsäureester, beispielsweise Alkylmethacrylate wie Methyl-, Ethyl-, Propyl- oder Butylmethacrylat.

Acrylatbasierte Bindemittel geben in der Regel besonders wasserfeste und im Bereich der Autolacke auch wetterbeständige Decklacke ab. Solche Lacke findet man deshalb u.a. im Zubehörhandel in der Form von Aerosol-Dosen für den Endverbraucher zur Reparatur von Lackschäden am Kfz.

Chemisch reaktive Systeme enthalten z.B. zusätzlich Melaminharze oder mit Isocyanathärter ausgestattete Vernetzer (2-K-Lacke).

Erfindungsgemäß erfolgt die Beschichtung der Reinigungsmittelformkörper aus nicht wässrigen Lösemitteln. Um ein Anlösen der wasserlöslichen Komponenten des Reinigungsmittelformkörpers zu verhindern sind die Lösemittel wenig polare oder unpolare organische Lösemittel und vorzugsweise aprotisch. Die Dielektrizitätskonstante des/der Lösemittel sollte unter 30, vorzugsweise unter 20 und besonders bevorzugt unter 10, liegen.

Beispiele von geeigneten Lösemitteln sind aromatische Kohlenwasserstoffe wie Xylol oder Solventnaphtha, aliphatische Kohlenwasserstoffe wie Testbenzin oder Kristallöl, Ester wie Ethylacetat oder Butylacetat, oder höhere Alkohole wie Propanol oder Butanol, Ether wie Butylglykol, Etherester als Ethyl- oder Butylglykolacetat sowie diverse Ketone.

Selbstverständlich können im Rahmen der vorliegenden Erfindung auch Lösemittelgemische eingesetzt werden.

Die Trockenzeiten (die Zeit, bis der beschichtete Körper beim Anfassen nicht mehr klebrig ist) sollte bei Raumtemperatur bei einem Sprühgang mit einer aufgetragenen Schichtdicke von 10 bis 30 µm zwischen 30 s und zwei Stunden, insbesondere zwischen 5 min. und 15 min., liegen.

Der Anteil an Lösemittel sollte in der Beschichtungslösung/suspension zwischen 20 Gew.% und 80 Gew.%, vorzugsweise zwischen 30 Gew.% und 60 Gew.%, betragen.

Der Anteil an wasserunlöslichen Harzen sollte in der Beschichtungslösung zwischen 10 Gew.% und 80 Gew.% und vorzugsweise zwischen 15 Gew.%. und 50 Gew.% betragen.

Die Beschichtungslösung besteht zu wenigstens 80 Gew.%, vorzugsweise zu wenigstens 90 Gew.% und besonders bevorzugt zu wenigstens 95 Gew.% aus Harzen und Lösemitteln.

Selbstverständlich kann die Beschichtungslösung als weitere Bestandteile Additive, Pigmente, Füllstoffe oder weitere Hilfsmittel wie z.B. Verlaufsmittel, Antioxidantien oder Entschäumer enthalten.

Die Dicke der auf dem Reinigungsmittelformkörper aufgebrachten Beschichtung kann in Abhängigkeit von der eingesetzten Beschichtungslösung, deren Konzentration und den gewünschten Spülzahlen des beschichteten Reinigungsmittelformkörpers variieren. Vorzugsweise sollte sie zwischen 5 µm und 50 µm, insbesondere zwischen 10 µm und 30 µm, liegen.

Die erfindungsgemäße Beschichtung kann durch Tauchen, Spritzen, Sprühen, Rollen, Walz-, Flut- und Gießverfahren oder andere bekannte Applikationsverfahren auf die Außenflächen des Reinigungsmittelformkörpers aufgebracht werden.

In der Regel wird die gesamte Oberfläche des Reinigungsmittelformkörpers vollständig mit dem Beschichtungsmaterial beschichtet. Der Lackfilm haftet dabei direkt auf der Oberfläche und bildet eine die Reinigungsmittelformkörperoberfläche vollständig bedeckende Schicht.

Die vollständige Beschichtung wird insbesondere verwirklicht, wenn das zu beschichtende Material tauchlackiert wird oder eine Sprühbeschichtung durchläuft.

Darüber hinaus ist es möglich, im Bereich der Aufhängung keine Beschichtung vorzunehmen oder einzelne Bereiche des Reinigungsmittelformkörpers unbeschichtet zu lassen, um damit beim verwendungsgemäßen Gebrauch eine direkte Aktivierung zu gewährleisten.

Neben den zuvor beschriebenen Vorzügen des erfindungsgemäß beschichteten Reinigungsmittelformkörpers wird durch die Beschichtung auch das optische Erscheinungsbild des Mittels verbessert.

Auch ist das Einbringen von komplexer geformten (dreidimensionalen), beschichteten Reinigungsmittelformkörpern in die entsprechen geformten Aufnahmebehälter problemlos möglich.

Der Reinigungsmittelformkörper umfasst Tenside, um die gewünschte Reinigungswirkung zu erzielen, insbesondere zwischen 5 Gew.% und 75 Gew.% und vorzugsweise zwischen 10 Gew.% und 60 Gew.% Tenside. Diese Tenside sollten zur Erzielung der gewünschten Reinigung gut netzende Tenside, somit vorzugsweise anionische oder nichtionische Tenside, sein. Prinzipiell sind alle bekannten anionischen Tenside geeignet. Vorzugsweise werden als anionische Tenside Alkylbenzolsulfonate, Alkylsulfate, Fettalkoholsulfate und Fettalkoholethersulfate eingesetzt. Vorzugsweise umfasst die Alkylgruppe oder der Fettsäurebestandteil zwischen 8 und 18 Kohlenstoffatome. Als Alkylbenzolsulfonat kann beispielsweise Natrium-alkyl-(C10-C13)-benzolsulfonat eingesetzt werden.

Weiterhin kann der Reinigungsmittelformkörper als Füllstoffe Salze zur Regulierung der Konsistenz und des Abspülverhaltens enthalten. Im Allgemeinen handelt es sich bei diesen Salzen um anorganische Salze, die vorzugsweise aus der Gruppe der Alkali- und Erdalkalisalze der Schwefelsäuren, Phosphorsäuren, Stickstoffsäuren, Kohlensäure, Halogensäuren wie HCl oder deren Mischungen ausgewählt werden. Der Anteil an diesen Salzen in der zweiten Phase kann bis zu 80 Gew.% betragen, vorzugsweise etwa 20 bis 50 Gew.%. Besonders bevorzugt ist, als Salze Natriumchlorid oder Natriumsulfat oder deren Mischung einzusetzen.

Weiterhin kann der Reinigungsmittelformkörper Extrusionshilfsmittel, Farbstoffe, Pigmente wie beispielsweise Titandioxid, amphotere Tenside (Schäumer) und Duftstoffe umfassen. Optional kann das Mittel auch Desinfektionsmittel, Konservierungsmittel, Bleichmittel, Aktivatoren, Enzyme, Komplexierungsmittel und Säuren umfassen.

Der erfindungsgemäße Reinigungsmittelformkörper ist insbesondere ein Blauspüler, der zur trockenen oder feuchten Anwendung in einem Wasserkasten dient.

Die Erfindung wird nachfolgend anhand von Ausführungsbeispielen näher beschrieben.

### Versuch 1: Beschichtung eines 50 g Rimblocks

| | **Vergleich** | **V1** |
|---|---|---|
| | Rimblock 50 g | Rimblock 50 g |
| Beschichtung | ----------- | Nitrocelluloselack phthalsäuremodifiziert ¹⁾ |
| Spritzgänge | ----------- | 1 |
| Spülzahl | 280 | 528 |
| Prozentuale Steigerung der Spülzahl | | + 88,5 % |

| | | |
|---|---|---|
| 1) Nitrocelluloselack Rally schwarz matt #8211786 der Fa. Stinnes, Buntsprühlack außen/innen | | |

Der eingesetzte 50 g Rimblock bestand aus ca. 36 % anionischen Tensiden, ca. 55 % Füllstoffen, ca. 3 % PEG, ca. 2,5 % Duftstoffen, Schäumern und Farbstoffen.

### Versuch 2: Sprühbeschichtung von In-Tank-Sticks mit unterschiedlichen Lacken

| | Vergleich | V2 | V3 | V4 |
|---|---|---|---|---|
| Beschichtung | - | 1-K-Klarlack (Glasurit) ¹⁾ | 1-K-Klarlack (Glasurit) ¹⁾ | 2-K-Polyurethan Lack ¹⁾ |
| Spritzgänge | - | 1 | 2 | 1 |
| Spülzahl des beschichteten Sticks | 80 | 93 | 90 | Ca. 200 |
| Prozentuale Steigerung der Spülzahl | | +16% | +12,5% | +150% |
| Abspülzeit | 22 min. | | | |

| | | | | |
|---|---|---|---|---|
| 1) Fa. Schramm, Tübingen | | | | |

| | Vergleich | V5 | | V6 | | V7 | V8 | V9 | V10 |
|---|---|---|---|---|---|---|---|---|---|
| Beschichtung | - | Acryllack #158194 ²⁾ | | Kunstharzlack #585012 ²⁾ | | Nitrokombi-Lack #744037 ²⁾ | Acryllack #467264 ²⁾ | Stinnes #821178 6 ⁴⁾ | 2- K-Lack #187216 ²⁾ |
| Lösemittel ³⁾ | | 1, 2, 3, 4, 5, 6 | | 1, 4, 8 | | 1, 2, 3, 4, 5 | 1, 2, 3, 4, 5 | n.b. | 9, 10, 1, 11, 12, 4, 5 |
| Spritz gänge | - | 1 | 2 | 1 | 2 | 1 | 1 | 1 | 1 |
| Spülzahl | 80 | 108 | 170 | 98 | 197 | 101 | 98 | 120 | 87 |
| Prozentuale Steigerung der Spülzahl | | 35 | | 22,5 | | 26,2 | 22,5 | 50 | 8,7 |
| Abspülzeit | 22 min. | | | | | | 4 h 37 min. | | |

| | | | | | | | | | |
|---|---|---|---|---|---|---|---|---|---|
| 2) Fa. DupliColor/Haßmersheim 3) 1: Xylol, 2: Aceton, 3: 2-Methoxy-l-methylacetat, 4: Lösungsmittelnaphtha, aromatisiert, 5: 1,2,3-Trimethylbenzol, 6: Ethylbenzol, 7: Dipenten, 8: Lösungsmittelnaphtha, wasserstoffbehandelt, 9: Dimethylether, 10: n-Butylacetat, 11: Ethylbenzol, 12: Heptan-2-on 4) Stinnes Baumarkt AG, Esslingen | | | | | | | | | |

Der bei V5 eingesetzte Dupli-Color RAL-Acryl-Lack ist ein schnelltrocknender lösemittelhaltiger Mischpolymerlack.

Bei dem Versuch V6 wurde ein lösemittelhaltiger Kunstharz-Decklack, Bindemittelbasis Alkydharz, der Fa. Motip Dupli GmbH, Haßmersheim eingesetzt.

In V7 wurde ein lösemittelhaltiger Nitrocelluloselack (Fa. Dupli-Color, Aerosol-Art) eingesetzt.

Der bei V8 eingesetzte Dupli-Color Spezial Lack (Zapon Spray cristal glänzend/seidenmatt) ist ein kristallklarer schnelltrocknender, wasserfester lösemittelhaltiger Acryllack, Bindemittelbasis Acrylat-Mischpolymere.

Bei V9 handelt es sich um einen schnelltrocknenden handelsüblichen Nitrocelluloselack phthalsäuremodifiziert.

Bei dem in V10 eingesetzten Lack handelt es sich um einen glänzenden Lack mit aliphatischem Polyisocyanat als Härterkomponente.

Der eingesetzte In-Tank-Stick bestand aus ca. 32 % anionischen Tensiden, ca. 63 % Füllstoffen, ca. 2 % PEG, 1 % Schäumern und 0,3 % blauer Farbstoff (Acid Blue 9). Der eingesetzte In-Tank-Stick hatte eine stabförmige längliche Form (Länge ca. 70 mm, Durchmesser ca. 8 mm). Die Masse des eingesetzten In-Tank-Sticks betrug 7 g, die Oberfläche des Sticks betrug ca. 19.4 cm².

### Versuch 3: Tauchbeschichtung von In-Tank-Sticks mit unterschiedlichen Acryl-Lacken

| | Vergleich¹⁾ | V11 | V12 | V13 | V14 |
|---|---|---|---|---|---|
| Beschichtung | - | Acryllack ²⁾ | Acryllack ²⁾ | Acryllack ²⁾ | Acryllack²⁾ |
| Lösemittel | | n. b. | n. b. | n. b. | n. b. |
| Tauchlackierung | - | X | X | X | X |
| Verhältnis Lösemittel : Lack | - | 1 : 1 | 1: 1,5 | 1 : 2 | 1 : 2,5 |
| Spülzahl | 80 | 133 | 123 | 97 | 92 |
| Prozentuale Steigerung der Spülzahl | - | 66,5 | 53,75 | 21,25 | 15 |
| Abspülzeit | 22 min. | | 47 min. | | |

| | | | | | |
|---|---|---|---|---|---|
| 1) Der eingesetzte In-Tank-Stick entsprach dem aus Versuch 2. 2) Fa. Stoz/Haifingen | | | | | |

Der eingesetzte Acryllack ist styrolbasiert.

### Bestimmung der Spülzahlen

Die Spülzahlen wurden bei den vorgenannten Versuchen bei Raumtemperatur von 20°C und einer Wassertemperatur von 16°C bestimmt. Die Wassermenge pro Spülung betrug ca. 4 Liter. Es wurde eine Toilette mit einem System der Fa. Ifö, Schweden (Toilettenkastensystem Ifö Sign WC Nr. 6860) eingesetzt, d.h. ein Spülkasten, in dem der In-Tank-Stick trocken gelagert und nur bei Betätigung der Spültaste von dem Spülwasserstrom umspült wird.

Es wurden Spülkurven aufgenommen. Dazu wurde die Gewichtsabnahme gegen die Anzahl der Spülungen aufgetragen.

### Bestimmung der Abspülzeit

Die Sticks wurden zur Hälfte, d.h. bis auf ca. 4 cm, an einem Draht am Randbereich in ein Becherglas 1 Liter, 700 ml Wasser, T = 20 °C eingehängt und mit einer definierten Rührgeschwindigkeit gerührt. Dabei wurde die Zeit gemessen, bis das umgerührte Wasser den eingetauchten Teil des Sticks vollständig abgewaschen hatte.

Die durchgeführten Versuche zeigen, dass sich der Reinigungsmittelformkörper je nach Art und Schichtdicke (Anzahl der Spülgänge/der Beschichtung) unterschiedlich schnell auflöst. Durch die erfindungsgemäße Beschichtung können die Standzeiten verlängert und durch die Auswahl der Beschichtungsmaterialen die gewünschten Standzeiten eingestellt werden.

### 4. Rahmenrezeptur für einen zu beschichtenden Reinigungsmittelformkörper

Die Rahmenrezeptur für einen zu beschichtenden Reinigungsmittelformkörper für den Sanitärbereich ist nachfolgend aufgelistet:

| | |
|---|---|
| Anionische Tenside (z.B. Natriumdodecylbenzolsulfonat) | 15 - ***40*** |
| Stellmittel (z.B. Natriumcumolsulfonat) | 5 - 15 |
| Füllstoff (z.B. Natriumchlorid) | 15 - 30 |
| Füllstoff (z.B. Natriumsulfat) | ad 100 |
| Stellmittel (PEG 150) | 1 - 5 |
| Farbe (z.B. Acid Blue 9) | 0,1 - 1 |
| Schäumer, Amphotere Tenside (Cocamidopropylbetaine) | 1 - 5 |
| Parfum | 2,0 - 2,5 |

## Patentansprüche

1. Verwendung eines Reinigungsmittelformkörpers für den Sanitärbereich, der Tenside umfasst, wobei der Reinigungsmitteiformkörper mit einem flüssigen Beschichtungsmaterial, das nicht wasserlösliche Harze als Filmbildner und wenig polare bis unpolare organische Lösemittel umfasst, beschichtet ist
und die nicht wasserlöslichen Harze höher molekulare physikalisch trocknende Filmbildner aus der Gruppe der Cellulosenitrate, Celluloseacetatobutyrate, thermoplastischen Acrylate oder PVC-Mischpolymerisate, jeweils auch in modifizierter Form, der nicht wasserlöslichen Polyesterharze, der Polyurethanharze oder Epoxidharze sind,
wobei sich der Reinigungsmittelformkörper beim Überspülen mit Wasser nach und nach verbraucht und
wobei die Spülzahl des beschichteten Reinigungsmittelformkörpers nach dem Aushärten wenigstens das 1,05-fache der Spülzahl des unbeschichteten Reinlgungsmittelformkörpers beträgt und die Spülzahl des unbeschichteten Reinigungsmittelformkörpers bei wenigstens 80 Spülungen liegt,

2. Verwendung eines Reinigungsmlttelformkörpers nach Anspruch 1, **dadurch gekennzeichnet, dass** die Beschichtung (d.h. der ausgehärtete Harzkörper) wasserunlöslich ist.

3. Verwendung eines Reinigungsmittelformkörpers nach einem der vorangegangenen Ansprüche, **dadurch gekennzeichnet, dass** die Spülzahl des beschichteten Reinigungsmittelformkörpers wenigstens das 1,10-fache, vorzugsweise wenigstens das 1,15-fache und besonders bevorzugt wenigstens das 1,20-fache, der Spülzahl des unbeschichteten Reinigungsmittelformkörpers beträgt.

4. Verwendung eines Reinigungsmittelformkörpers nach einem der vorangegangenen Ansprüche, **dadurch gekennzeichnet, dass** die Polyesterharze Alkydharze, mittelölige Alkydharze oder modifizierte Alkydharze sind.

5. Verwendung eines Reinigungsmittelformkörpers nach einem der vorangegangenen Ansprüche, **dadurch gekennzeichnet, dass** die Acrylatharze Acrylsäureester, beispielsweise Alkylmethacrylate, insbesondere Methyl-, Ethyl-, Propyl- oder Butylmethacrylat, sind.

6. Verwendung eines Reinigungsmittelformkörpers nach einem der vorangegangenen Ansprüche, **dadurch gekennzeichnet, dass** das Lösemittel aprotisch ist.

7. Verwendung eines Reinigungsmittelformkörpers nach einem der vorangegangenen Ansprüche, **dadurch gekennzeichnet, dass** die Dielektrizitätskonstante des Lösemittels weniger als 30, vorzugsweise weniger als 20 und besonders bevorzugt weniger als 10, beträgt.

8. Verwendung eines Reinigungsmittelformkörpers nach einem der vorangegangenen Ansprüche, **dadurch gekennzeichnet, dass** die Lösemittel aus der Gruppe aus Xylol, Solventnaphtha, den aliphatischen Kohlenwasserstoffen wie Testbenzin oder Kristallöl, den Estern, den höheren Alkoholen, den Ethern, Etherestern und den Ketonen ausgewählt werden.

9. Verwendung eines Reinigungsmittelformkörpers nach einem der vorangegangenen Ansprüche, **dadurch gekennzeichnet, dass** die Dicke der Beschichtung zwischen 5 µm und 50 µm, Insbesondere zwischen 10 µm und 30 µm, beträgt.

10. Verwendung eines Reinigungsmittelformkörper nach einem der vorangegangenen Ansprüche, **dadurch gekennzeichnet, dass** der Reinigungsmittelformkörper vollständig mit dem Beschichtungsmaterlal beschichtet ist.

11. Verwendung eines Reinigungsmittelformkörpers nach einem der vorangegangenen Ansprüche, **dadurch gekennzeichnet, dass** er dadurch hergestellt wird, dass ein Reinigungsmittelformkörper mit einem flüssigen Beschichtungsmaterial, das nicht wasserlösliche Harze als Filmbildner und wenig polare bis unpolare organische Lösemittel umfasst, beschichtet wird.

12. Verwendung nach Anspruch 11, **dadurch gekennzeichnet, dass** die Beschichtung durch Tauchen, Spritzen, Sprühen, Rollen, Walz-, Flut- und Gießverfahren auf die Außenflächen des Reinigungsmittelformkörpers erfolgt.

13. Verwendung nach Anspruch 11 oder 12, **dadurch gekennzeichnet, dass** der Anteil an Lösemittel in der Beschichtungslösung/- suspension zwischen 20 Gew.% und 80 Gew.%, vorzugsweise zwischen 30 Gew.% und 60 Gew.%, beträgt.

14. Verwendung nach einem der Ansprüche 11 bis 13, **dadurch gekennzeichnet, dass** der Anteil an wasserunlöslichen Harzen in der Beschichtungslösung zwischen 10 Gew.% und 80 Gew.% und vorzugsweise zwischen 15 Gew.%. und 50 Gew.% beträgt.

15. Verwendung nach einem der Ansprüche 11 bis 14, **dadurch gekennzeichnet, dass** die Trockenzeiten bei Raumtemperatur und einem Sprühgang mit einer aufgetragenen Schichtdicke von 10 µm bis 30 µm zwischen 30 s und zwei Stunden, insbesondere zwischen 5 min. und 15 min., liegen.

## Claims

1. Use of a shaped solid cleaning composition for the sanitary sector which comprises surfactants, where the shaped solid cleaning composition is coated with a liquid coating material which comprises non-water-soluble resins as film formers and low-polarity to nonpolar organic solvents,
and the non-water-soluble resins are relatively high molecular weight physically drying film formers from the group of cellulose nitrates, cellulose acetatobutyrates, thermoplastic acrylates or PVC mixed polymers, in each case also in modified form, non-water-soluble polyester resins, polyurethane resins or epoxy resins,
where the shaped solid cleaning composition is used up gradually during flushing with water and
where the flush count of the coated shaped solid cleaning composition after curing is at least 1.05 times the flush count of the uncoated shaped solid cleaning composition and the flush count of the uncoated shaped solid cleaning composition is at least 80 flushes.

2. Use of a shaped solid cleaning composition according to Claim 1, **characterized in that** the coating (i.e. the cured resin body) is water-insoluble.

3. Use of a shaped solid cleaning composition according to one of the preceding claims, **characterized in that** the flush count of the coated shaped solid cleaning composition is at least 1.10 times, preferably at least 1.15 times and particularly preferably at least 1.20 times, the flush count of the uncoated shaped solid cleaning composition.

4. Use of a shaped solid cleaning composition according to one of the preceding claims, **characterized in that** the polyester resins are alkyd resins, medium-oil alkyd resins or modified alkyd resins.

5. Use of a shaped solid cleaning composition according to one of the preceding claims, **characterized in that** the acrylate resins are acrylic acid esters, for example alkyl methacrylates, in particular methyl, ethyl, propyl or butyl methacrylate.

6. Use of a shaped solid cleaning composition according to one of the preceding claims, **characterized in that** the solvent is aprotic.

7. Use of a shaped solid cleaning composition according to one of the preceding claims, **characterized in that** the dielectricity constant of the solvent is less than 30, preferably less than 20 and particularly preferably less than 10.

8. Use of a shaped solid cleaning composition according to one of the preceding claims, **characterized in that** the solvents are selected from the group of xylene, solvent naphtha, the aliphatic hydrocarbons such as white spirit or Kristallöl, the esters, the higher alcohols, the ethers, ether esters and the ketones.

9. Use of a shaped solid cleaning composition according to one of the preceding claims, **characterized in that** the thickness of the coating is between 5 µm and 50 µm, in particular between 10 µm and 30 µm.

10. Use of a shaped solid cleaning composition according to one of the preceding claims, **characterized in that** the shaped solid cleaning composition is completely coated with the coating material.

11. Use of a shaped solid cleaning composition according to one of the preceding claims, **characterized in that** it is prepared by coating a shaped solid cleaning composition with a liquid coating material which comprises non-water-soluble resins as film formers and low-polarity to nonpolar organic solvents.

12. Use according to Claim 11, **characterized in that** the coating takes place by immersion, squirting, spraying, rolling, roller, flooding and pouring processes onto the external surfaces of the shaped solid cleaning composition.

13. Use according to Claim 11 or 12, **characterized in that** the fraction of solvent in the coating solution/suspension is between 20% by weight and 80% by weight, preferably between 30% by weight and 60% by weight.

14. Use according to one of Claims 11 to 13, **characterized in that** the fraction of water-insoluble resins in the coating solution is between 10% by weight and 80% by weight and preferably between 15% by weight and 50% by weight.

15. Use according to one of Claims 11 to 14, **characterized in that** the drying times at room temperature and for one spray cycle with an applied layer thickness of 10 µm to 30 µm are between 30 s and two hours, in particular between 5 min and 15 min.

## Revendications

1. Utilisation d'un corps moulé de produit de nettoyage pour le domaine sanitaire, qui comprend des tensioactifs, le corps moulé de produit de nettoyage étant enrobé avec un matériau d'enrobage liquide qui comprend des résines non hydrosolubles en tant qu'agent filmogène et des solvants organiques peu polaires à non polaires,
et les résines non hydrosolubles étant des agents filmogènes de masse moléculaire élevée, séchant physiquement, choisis dans le groupe des nitrates de cellulose, acétate-butyrates de cellulose, acrylates thermoplastiques ou copolymérisats de PVC, chacun également sous forme modifiée, des résines polyester non hydrosolubles, des résines polyuréthane ou des résines époxy,
le corps moulé de produit de nettoyage étant consommé peu à peu lors du noyage avec de l'eau et
le nombre de noyages du corps moulé de produit de nettoyage après le durcissement représentant au moins 1,05 fois le nombre de noyages du corps moulé de produit de nettoyage non enrobé et le nombre de noyages du corps moulé de produit de nettoyage non enrobé étant d'au moins 80 noyages.

2. Utilisation d'un corps moulé de produit de nettoyage selon la revendication 1, **caractérisée en ce que** l'enrobage (c'est-à-dire le corps en résine durci) est insoluble dans l'eau.

3. Utilisation d'un corps moulé de produit de nettoyage selon l'une quelconque des revendications précédentes, **caractérisée en ce que** le nombre de
noyages du corps moulé de produit de nettoyage enrobé représente au moins 1,10 fois, de préférence au moins 1,15 fois et de façon particulièrement préférée au moins 1,20 fois le nombre de noyages du corps moulé de produit de nettoyage non enrobé.

4. Utilisation d'un corps moulé de produit de nettoyage selon l'une quelconque des revendications précédentes, **caractérisée en ce que** les résines polyester sont des résines alkyde, des résines alkyde moyennes en huile ou des résines alkyde modifiées.

5. Utilisation d'un corps moulé de produit de nettoyage selon l'une quelconque des revendications précédentes, **caractérisée en ce que** les résines acrylate sont des esters d'acide acrylique, par exemple des méthacrylates d'alkyle, en particulier le méthacrylate de méthyle, éthyle, propyle ou butyle.

6. Utilisation d'un corps moulé de produit de nettoyage selon l'une quelconque des revendications précédentes, **caractérisée en ce que** le solvant est aprotique.

7. Utilisation d'un corps moulé de produit de nettoyage selon l'une quelconque des revendications précédentes, **caractérisée en ce que** la constante diélectrique du solvant est inférieure à 30, de préférence inférieure à 20 et de façon particulièrement préférée inférieure à 10.

8. Utilisation d'un corps moulé de produit de nettoyage selon l'une quelconque des revendications précédentes, **caractérisée en ce que** les solvants sont choisis dans le groupe constitué par le xylène, le solvant naphta, les hydrocarbures aliphatiques tels que le white-spirit ou le Kristallöl, les esters, les alcools supérieurs, les éthers, les éther-esters et les cétones.

9. Utilisation d'un corps moulé de produit de nettoyage selon l'une quelconque des revendications précédentes, **caractérisée en ce que** l'épaisseur de l'enrobage est comprise entre 5 µm et 50 µm, en particulier entre 10 µm et 30 µm.

10. Utilisation d'un corps moulé de produit de nettoyage selon l'une quelconque des revendications précédentes, **caractérisée en ce que** le corps moulé de produit de nettoyage est totalement enrobé avec le matériau d'enrobage.

11. Utilisation d'un corps moulé de produit de nettoyage selon l'une quelconque des revendications précédentes, **caractérisée en ce qu'**on le prépare en enrobant un corps moulé de produit de nettoyage avec un matériau d'enrobage liquide qui comprend des résines non hydrosolubles en tant qu'agent filmogène et des solvants organiques peu polaires à non polaires.

12. Utilisation selon la revendication 11, **caractérisée en ce que** l'enrobage s'effectue par trempage, pistolage, pulvérisation, enduction au rouleau, des procédés d'enduction au cylindre, par ruissellement et au rideau, sur les surfaces externes du corps moulé de produit de nettoyage.

13. Utilisation selon la revendication 11 ou 12, **caractérisée en ce que** la proportion de solvant dans la solution/suspension d'enrobage est comprise entre 20 % en poids et 80 % en poids, de préférence entre 30 % en poids et 60 % en poids.

14. Utilisation selon l'une quelconque des revendications 11 à 13, **caractérisée en ce que** la proportion de résines insolubles dans l'eau dans la solution d'enrobage est comprise entre 10 % en poids et 80 % en poids et de préférence entre 15 % en poids et 50 % en poids.

15. Utilisation selon l'une quelconque des revendications 11 à 14, **caractérisée en ce que** les temps de séchage à la température ambiante et pour une passe de pulvérisation avec une épaisseur de couche appliquée de 10 µm à 30 µm est compris entre 30 secondes et deux heures, en particulier entre 5 minutes et 15 minutes.
